# EUROPÄISCHE PATENTSCHRIFT

(11) **EP 0 434 662 B1**
(45) Veröffentlichungstag und Bekanntmachung des Hinweises auf die Patenterteilung: **21.09.1994**
(21) Anmeldenummer: 90890325.5
(22) Anmeldetag: 17.12.1990
(51) Int. Cl.: D21C 9/153

(54) **Verfahren zum Bleichen von cellulosehältigen Materialien sowie Anlage zur Durchführung des Verfahrens**
Process for bleaching cellulosic materials and plant for carrying out the process
Procédé pour blanchir des matières cellulosiques et installation pour la mise en oeuvre de ce procédé

(30) Priorität: 22.12.1989 AT 2927/89
(43) Veröffentlichungstag der Anmeldung: 26.06.1991
(73) Patentinhaber: SCHMIDDING-WERKE Wilhelm Schmidding GmbH & Co., 50735 Köln (DE)
(72) Erfinder: Schwarzl, Karl, Dr., A-4801 Mitterndorf (AT)
(74) Vertreter: Wolfram, Gustav, Dipl.-Ing.

(56) Entgegenhaltungen:
- FR-A- 1 441 787
- US-A- 3 951 733
- US-A- 4 089 737

## Beschreibung

Die Erfindung betrifft ein Verfahren zum Bleichen von cellulosehältigen Materialien, insbesondere von Zellstoff, mittels Ozon sowie eine Anlage zur Durchführung des Verfahrens.

Aus der US-A-4 089 737 ist ein Verfahren zum Bleichen von Cellulose mit Sauerstoff bekannt, der in einer Lauge gelöst wird.

Es ist weiters bekannt, daß Ozon ein ausgezeichnetes Bleichmittel für Zellstoff darstellt. So ist aus der FR-A-1 441 787 eine Ozonbleiche bekannt, wobei ozonhältiges Gas, das aus einem Ozonisator stammt und pro Liter 2,5 bis 18 mg O₃ enthält, mit Wasserdampf gesättigt und anschließend mit dem zu bleichenden Papierstoff in Kontakt gebracht wird.

An sich wird nach dem sogenannten Hochkonsistenzverfahren der zu bleichende Zellstoff zunächst auf hohe Stoffdichten von über 25% gebracht und dann in Flockenform dem gasförmigen Ozon ausgesetzt. Dazu wird der Zellstoff in ein Reaktionsgefäß eingebracht, das von einem ozonhältigen Gas durchströmt wird. Anschließend wird der Zellstoff gewaschen, um die beim Bleichen entstandenen unerwünschten Abbauprodukte abzutrennen.

Dieses Verfahren hat den Nachteil, daß für die Eindickung und für die Verdünnung des Zellstoffes eigene Einrichtungen geschaffen werden müssen. Außerdem wird der Zellstoff ungleichmäßig gebleicht, weil die Zellstoffflocken eine hohe Stoffdichte aufweisen.

Nach einem anderen Verfahren wird Zellstoff bei niedrigen Stoffdichten von etwa 3% gebleicht (Niederkonsistenzverfahren). Dabei wird ozonhältiges Gas durch eine Zellstoffaufschlämmung geleitet. Das Verfahren erfordert wegen der großen Verdünnung die Handhabung großer Flüssigkeitsmengen und großtechnisch einen entsprechend hohen apparativen Aufwand.

Die Erfindung bezweckt die Vermeidung dieser Nachteile und stellt sich die Aufgabe, ein verbessertes Verfahren zum Bleichen von cellulosehältigen Materialien, insbesondere von Zellstoff, mittels Ozon zur Verfügung zu stellen.

Diese Aufgabe wird erfindungsgemäß dadurch gelöst, daß den in wässerigem Medium suspendierten Materialien eine Lösung von Ozon in einem wässerigen Medium (Starkwasser) mit einem Gehalt von 30 bis 300 gO₃, vorzugsweise 100 bis 150 gO₃ pro m³ wässerigen Mediums, unter Druck zugeführt und mit ersterem Medium in einer Mischeinrichtung (5) vermischt wird, worauf die Mischung durch ein Reaktionsgefäß (7) geleitet, das gebleichte Material von der Bleichflotte getrennt, und eventuell vorhandenes Restozon vernichtet wird, wobei das erfindungsgemäße Verfahren auch kontinuierlich durchgeführt werden kann.

Beim erfindungsgemäßen Verfahren wird somit zuerst Ozon in einem wässerigen Medium gelöst, wobei eine konzentrierte Ozonlösung erhalten wird, welche als Starkwasser bezeichnet wird und welche unter Druck mit der Suspension des zu bleichenden Materials vermischt wird.

Es hat sich als vorteilhaft erwiesen, das Starkwasser in einer Absorptionskolonne zu erzeugen, in der ein wässeriges Medium unter Druck mit einem ozonhältigen Gas behandelt wird, wobei als ozonhältiges Gas ein solches verwendet wird, welches mindestens 100 g Ozon/Nm³ Sauerstoff enthält und wobei die Ozonlösung und der restliche Sauerstoff aus der Kolonne abgezogen und der restliche Sauerstoff getrocknet und zur Herstellung von ozonhältigem Gas recycliert wird.

Eine bevorzugte Ausführungsform des erfindungsgemäßen Verfahrens ist dadurch gekennzeichnet, daß in der Absorptionskolonne ein Überdruck zwischen 5 und 10 bar, und in der Mischeinrichtung und im Reaktionsgefäß ein Überdruck zwischen 2 und 5 bar vorgesehen wird, wobei der Überdruck in der Absorptionskolonne höher als in der Mischeinrichtung und im Reaktionsgefäß eingestellt wird.

Das erfindungsgemäße Bleichverfahren wird am besten bei einer Temperatur unter 60°C, vorzugsweise zwischen 25 und 40°C, durchgeführt.

Eine weitere Ausführungsform des erfindungsgemäßen Verfahrens ist dadurch gekennzeichnet, daß ein Teil der Bleichflotte nach Abtrennen des gebleichten Materials mit Ozon vorbehandelt und für die Starkwasserherstellung in die Absorptionskolonne rückgeführt wird.

Das erfindungsgemäße Verfahren hat den Vorteil, daß cellulosehältige Materialien mit einer höheren Stoffdichte, als dies nach dem Niederkonsistenzverfahren möglich ist, gebleicht werden können, wobei die Stoffdichte bis zu 15 % betragen kann, ohne daß ein merklicher Verlust an Bleichqualität eintritt.

Weiters kann durch die Zugabe des Ozons in gelöster Form das Bleichmittel viel besser ausgenützt werden, da die benötigte Ozonmenge genau berechnet werden kann. Beim Niederkonsistenzverfahren, nach dem Ozon in gasförmiger Form durch die Zellstoffaufschlämmung geleitet wird, kommt es unweigerlich zu Ozon-Verlusten.

Werden beim erfindungsgemäßen Verfahren größere Mengen an Ozon benötigt, so hat es sich als günstig erwiesen, die Bleichung in zwei Stufen durchzuführen. Für diese zweite Bleichstufe wird die Suspension eingedickt und dann nochmals mit frischem Starkwasser nachbehandelt.

Die Erfindung betrifft auch eine Anlage zur Durchführung des erfindungsgemäßen Verfahrens, mit einer Einrichtung zur Herstellung einer Zellstoffsuspension, mindestens einem Bleichturm als Reaktionsgefäß, einer Einrichtung zur Erzeugung eines ozonhältigen Gases, Filtern, Pumpen und Leitungen zur Verbindung der Anlagenteile, und ist dadurch gekennzeichnet, daß die Einrichtung zur Erzeugung von Ozon mit einer Absorptionskolonne zur Herstellung von Starkwasser leitungsmäßig verbunden ist, eine Mischeinrichtung zum Mischen der Zellstoffsuspension mit dem Starkwasser vorgesehen ist, wobei die Mischeinrichtung über eine Starkwasserleitung mit der Absorptionskolonne verbunden ist, und ein Bleichturm zur Aufnahme der Mischung von Zellstoffsuspension und Starkwasser vorgesehen ist, wobei Absorptionskolonne, Mischeinrichtung und Bleichturm mit Einrichtungen zur Erzeugung und Einstellung eines Überdruckes ausgestattet sind.

Der Bleichturm kann über eine Ableitung mit einem Filter zur Abtrennung des gebleichten Zellstoffes von der Bleichflotte verbunden sein, welches Filter eine Bleichflottenleitung zur Rückführung von gebrauchter Bleichflotte in die Einrichtung zur Herstellung der Zellstoffsuspension aufweist.

Die Bleichflottenleitung ist zweckmäßigerweise über eine Abzweigung mit der Absorptionskolonne leitungsmäßig verbunden, in welcher Abzweigung ein Wärmeaustauscher vorgesehen ist, welcher Wärmeaustauscher auch mit der Starkwasserleitung in Verbindung steht, um einen Wärmeübergang von der Bleichflotte zum Starkwasser zu ermöglichen.

Eine andere Ausführungsform der erfindungsgemäßen Anlage ist dadurch gekennzeichnet, daß die Absorptionskolonne mit einer Rückleitung zum Ozongenerator verbunden ist, um nicht gelösten Sauerstoff aus der Absorptionskolonne dem Ozongenerator zurückzuführen, wobei in der Rückleitung vorzugsweise ein Trockner vorhanden ist.

Eine bevorzugte Ausführungsform der Erfindung wird anhand der Zeichnung näher erläutert, die eine Ausführungsform der erfindungsgemäßen Anlage grob schematisch zeigt.

Mit 1 ist ein Ozongenerator bezeichnet, mit 2 eine Absorptionskolonne und mit 3 ein Trockner. Die Absorptionskolonne 2 ist über die Starkwasserleitung 4 über den Wärmetauscher 22 und das Ventil 23 mit dem Mischer 5 verbunden, der seinerseits über die Zufuhrleitung 6 mit dem unteren Ende eines Bleichturmes 7 in Verbindung steht. Vom Kopf des Bleichturmes 7 führt eine Ozonleitung 8 zum Restozon-Vernichter 9 und eine Ableitung 10 über eine Pumpe 11 zu einem Filter 12, das über die Bleichflottenleitung 13 mit einem Filter 14 in Verbindung steht. Von der Bleichflottenleitung 13 führt eine Abzweigung 13a über den Wärmetauscher 22 zur Rückwasser-Vorbehandlung 25, die wiederum mit dem Kopf der Absorptionskolonne 2 über die Rückwasser-Leitung 15 und den Wärmetauscher 24, mit Zu- und Ableitung 24a, 24b für das Wärmeträgermedium, verbunden ist.

Das erfindungsgemäße Verfahren wird durchgeführt, indem zunächst im Filter 14 z.B. ein Zellstoff mit einer Stoffdichte zwischen 10 und 15% bereitet wird. Dieser Zellstoff wird von der Pumpe 16 durch die Zellstoffleitung 17 in den Mischer 5 transportiert und dort mit Starkwasser innig zu einer Lösung mit einer Stoffdichte zwischen 2 und 5 % vermischt.

Das Starkwasser wird in der Absorptionskolonne 2 gebildet, indem Rückwasser, das von der Rückwasser-Vorbehandlung 25 über die Rückwasser-Leitung 15 in den Kopf der Absorptionskolonne 2 eingespeist wird, wobei es vorher im Wärmetauscher 24 auf die zur Herstellung von Starkwasser erforderliche Temperatur gebracht wurde und bei einem Überdruck bis zu 8 bar mit ozonhältigem Gas behandelt wird. Dieses Gas wird im Ozongenerator 1 aus Sauerstoff hergestellt, enthält über 100 g O₃/Nm³ O₂ und wird in der Ozonleitung 18 vom Ozongenerator 1 in das untere Ende der Absorptionskolonne 2 eingebracht. Nicht umgesetztes Gas kann über die Rückleitung 19 dem Ozongenerator 1 zugeführt werden, nachdem es den Trockner 3 passiert hat. Die Rückleitung 19 mündet in die Sauerstoff-Leitung 20, über welche der Ozongenerator 1 mit Sauerstoff versorgt wird. Der Ozongehalt des Starkwassers kann durch geeignete Wahl der Druck- und Temperaturbedingungen zwischen 30 und 300 g O₃/m³ Wasser eingestellt werden.

Bei einem Druck von 7 bar und einer Ozon-Konzentration im ozonhältigen Gas von 130 g O₃/Nm³ sind je nach Temperatur die folgenden O₃-Konzentrationen im Starkwasser erreichbar:

| Temperatur (°C) | O₃-Konzentration im Starkwasser (g O₃/m³ H₂O) |
|---|---|
| 15 | 290 |
| 20 | 215 |
| 25 | 195 |
| 30 | 150 |
| 35 | 110 |
| 40 | 70 |
| 50 | 30 |

Das Starkwasser wird am unteren Ende der Absorptionskolonne 2 entnommen und über die Starkwasserleitung 4 dem Mischer 5 über das Ventil 23 zugeführt. Mit dem Ventil 23 wird der Druck, der in der Starkwasserleitung zwischen 5 und 10 bar beträgt, reduziert, sodaß er im Mischer 5 und im Bleichturm 7 zwischen 2 und 5 bar beträgt.

Die Zellstoff/Starkwasser-Mischung wird anschließend in das untere Ende des Bleichturmes 7 eingebracht und während einer Zeitdauer von etwa 20 min zu seinem oberen Ende transportiert. Während dieser Zeit kommt es zur eigentlichen Bleichung des Zellstoffes.

Etwaig am Kopf des Bleichturmes 7 vorhandenes überschüssiges Ozon kann über die Ozonleitung 8 dem Restozon-Vernichter 9 zugeführt werden.

Der gebleichte Zellstoff wird ebenso am Kopf des Bleichturmes 7 ausgebracht und von der Pumpe 11 durch die Ableitung 10 in das Filter 12 zur Abtrennung des gebleichten Zellstoffes von der Bleichflotte eingebracht. In der Zeichnung ist mit 21 die Entnahme des gebleichten Zellstoffes angedeutet.

Die Bleichflotte kann zur Einstellung der Stoffdichte für weiteren zu bleichenden Zellstoff in das Filter 14 rückgeleitet werden. Sie kann aber auch zur Herstellung von Starkwasser verwendet werden, wobei sie aber vor der Einleitung in die Absorptionskolonne 2 mit Ozon vorbehandelt werden muß. Diese Verwendungsmöglichkeit ist in der Zeichnung durch die Zweigleitung 13a, die Rückwasser-Vorbehandlung 25 und die Rückwasser-Leitung 15 angedeutet. Das Ozon zur Vorbehandlung wird der Ozonleitung 18 entnommen.

Zweckmäßigerweise ist in der Zweigleitung 13a ein Wärmetauscher 22 vorgesehen, um Wärme von der Bleichflotte (ca. 50°C) rückgewinnen zu können. Mit dieser Wärme wird das Starkwasser in der Starkwasserleitung 4 temperiert, vorzugsweise auf eine Temperatur von etwa 46°C.

Das erfindungsgemäße Verfahren kann auch mit mehreren aufeinanderfolgenden Bleichstufen durchgeführt werden. Dazu wird mindestens ein weiterer Bleichturm dem Bleichturm 7 nachgeschaltet. Vor der zweiten Zugabe von Starkwasser wird die Zellstoffsuspension zweckmäßigerweise eingedickt.

In den nachfolgenden Ausführungsbeispielen wird die Erfindung noch näher erläutert.

### Beispiel 1:

Ein vorbehandelter Zellstoff mit einer Stoffdichte von 12 % wurde mit einer Ozonmenge von 2 kg Ozon pro Tonne Zellstoff behandelt. Die Ozonlösung (Starkwasser) hatte eine Konzentration von 80 g Ozon pro m³.

Die Ozonlösung wurde vor dem Eintritt in den aufwärts arbeitenden Bleichturm in einem Mischer der Zellstoffsuspension zugemischt. Beim Eintritt in den Bleichturm ergab sich durch die Mischung mit dem Zellstoff eine Ozonkonzentration von 61,86 g/m³. Der anfänglich rasche Ozonverbrauch sowie der hydrostatische Druck im Bleichgefäß verhinderten in der Anfangsphase der Bleiche ein rasches Ausgasen des Ozons, so daß kein Durchschlagen durch die zu bleichende Zellstoffmenge auftrat.

Obwohl die angewandte Ozonmenge nur gering war, konnte dennoch eine Weißesteigerung des Zellstoffes von 4 Punkten erreicht werden. Durch eine herkömmliche Nachbehandlung wurden dann Weißegrade über 80 erreicht. Die Verweilzeit im Bleichturm betrug 20 min. Die Stoffdichte betrug 3 %.

### Beispiel 2:

Ein vorbehandelter Zellstoff mit einer Stoffdichte von 14 % wurde mit 4 kg Ozon pro Tonne Zellstoff behandelt. Die Stoffdichte während der Bleichung betrug 2 %. Das Starkwasser enthielt 93,3g O₃/m³. Der Überdruck betrug im Bleichturm 4 bar.

Durch die Behandlung mit Ozon konnte die Kappazahl um 2 Einheiten verringert werden, und außerdem wurde ein Weißegewinn von 5 Punkten erreicht.

### Beispiel 3:

Ein vorbehandelter Zellstoff mit einer Stoffdichte von 14 % wurde mit 10 kg Ozon pro Tonne Zellstoff gebleicht. In diesem Fall erfolgte die Bleichung in zwei Stufen.

Zunächst wurde der Zellstoff durch Zusatz der Ozonlösung auf eine Stoffdichte von 2 % gebracht. Nach einer Bleichung von 20 min in einem aufwärts arbeitenden Turm unter Druck wurde die Suspension auf 5 % eingedickt. Anschließend erfolgte abermals eine Einmischung von Ozonlösung bis auf eine Stoffdichte von 2 %. Die Konzentration der Ozonlösung betrug 137,2g O₃/m³.

Auch die zweite Bleichstufe wurde in einem aufwärts arbeitenden Bleichturm unter Druck durchgeführt. In beiden Fällen betrug die Bleichzeit 20 min. Es konnte in diesem Fall ein Kappa-Abbau von 7 Einheiten erreicht werden bei einer Weißegraderhöhung um 6 Punkte.

## Patentansprüche

1. Verfahren zum Blechen von cellulosehältigen Materialien, insbesondere von Zellstoff, mittels Ozon, dadurch gekennzeichnet, daß den in wässerigem Medium suspendierten Materialien eine Lösung von Ozon in einem wässerigen Medium (Starkwasser) mit einem Gehalt von 30 bis 300 gO₃, vorzugsweise 100 bis 150 gO₃ pro m³ wässerigen Mediums, unter Druck zugeführt und mit ersterem Medium in einer Mischeinrichtung (5) vermischt wird, worauf die Mischung durch ein Reaktionsgefäß (7) geleitet, das gebleichte Material von der Bleichflotte getrennt, und eventuell vorhandenes Restozon vernichtet wird.

2. Verfahren nach Anspruch 1, dadurch gekennzeichnet, daß die Ozonlösung (Starkwasser) in einer Absorptionskolonne (2) erzeugt wird, in der ein wässeriges Medium unter Druck mit einem ozonhältigen Gas behandelt wird, wobei als ozonhältiges Gas ein solches verwendet wird, welches mindestens 100 g O₃/Nm³ Sauerstoff enthält, die Ozonlösung und der restliche Sauerstoff aus der Kolonne (2) abgezogen und der restliche Sauerstoff getrocknet und zur Herstellung von ozonhältigem Gas recycliert wird.

3. Verfahren nach Anspruch 2, dadurch gekennzeichnet, daß in der Absorptionskolonne (2) ein Überdruck zwischen 5 und 10 bar, und in der Mischeinrichtung (5) und im Reaktionsgefäß (7) ein Überdruck zwischen 2 und 5 bar vorgesehen wird, wobei der Überdruck in der Absorptionskolonne (2) höher als in der Mischeinrichtung (5) und im Reaktionsgefäß (7) eingestellt wird.

4. Verfahren nach einem oder mehreren der Ansprüche 1 bis 3, dadurch gekennzeichnet, daß das Verfahren kontinuierlich durchgeführt wird.

5. Verfahren nach einem oder mehreren der Ansprüche 1 bis 4, dadurch gekennzeichnet, daß die Temperatur während der Reaktion unter 60°C, vorzugsweise zwischen 25 und 40°C, gehalten wird.

6. Verfahren nach einem oder mehreren der Ansprüche 1 bis 5, dadurch gekennzeichnet, daß ein Teil der Bleichflotte nach Abtrennen des gebleichten Materials mit Ozon vorbehandelt und für die Starkwasserherstellung in die Absorptionskolonne (2) rückgeführt wird.

7. Anlage zur Durchführung des Verfahrens nach einem oder mehreren der Ansprüche 1 bis 6, mit einer Einrichtung zur Herstellung einer Zellstoffsuspension (14), mindestens einem Bleichturm (7) als Reaktionsgefäß, einer Einrichtung zur Erzeugung eines ozonhältigen Gases (1), Filtern, Pumpen und Leitungen zur Verbindung der Anlagenteile, dadurch gekennzeichnet, daß die Einrichtung zur Erzeugung von Ozon (1) mit einer Absorptionskolonne (2) zur Herstellung von Starkwasser leitungsmäßig verbunden ist, eine Mischeinrichtung (5) zum Mischen der Zellstoffsuspension mit dem Starkwasser vorgesehen ist, wobei die Mischeinrichtung (5) über eine Starkwasserleitung (4) mit der Absorptionskolonne (2) verbunden ist, und ein Bleichturm (7) zur Aufnahme der Mischung von Zellstoffsuspension und Starkwasser vorgesehen ist, wobei Absorptionskolonne (2), Mischeinrichtung (5) und Bleichturm (7) mit Einrichtungen zur Erzeugung und Einstellung eines Überdruckes ausgestattet sind.

8. Anlage nach Anspruch 7, dadurch gekennzeichnet, daß der Bleichturm (7) über eine Ableitung (10) mit einem Filter (12) zur Abtrennung des gebleichten Zellstoffes von der Bleichflotte verbunden ist, welches Filter (12) eine Bleichflottenleitung (13) zur Rückführung von gebrauchter Bleichflotte in die Einrichtung zur Herstellung der Zellstoffsuspension (14) aufweist.

9. Anlage nach Anspruch 8, dadurch gekennzeichnet, daß die Bleichflottenleitung (13) über eine Abzweigung (13a) mit der Absorptionskolonne (2) leitungsmäßig verbunden ist, in welcher Abzweigung (13a) ein Wärmeaustauscher (22) vorgesehen ist, welcher Wärmeaustauscher (22) auch mit der Starkwasserleitung (4) in Verbindung steht, um einen Wärmeübergang von der Bleichflotte zum Starkwasser zu ermöglichen.

10. Anlage nach einem oder mehreren der Ansprüche 7 bis 9, dadurch gekennzeichnet, daß die Absorptionskolonne (2) mit einer Rückleitung (19) zum Ozongenerator (1) verbunden ist, um nicht gelösten Sauerstoff aus der Absorptionskolonne (2) dem Ozongenerator (1) zurückzuführen, wobei in der Rückleitung (19) vorzugsweise ein Trockner (3) vorgesehen ist.

## Claims

1. A process for bleaching cellulosic materials, in particular pulp, by means of ozone, characterized in that a solution of ozone in an aqueous medium (strong water) having a content of 30 to 300 g O₃, preferably 100 to 150 g O₃, per m³ of aqueous medium is supplied under pressure to said materials suspended in an aqueous medium and is mixed with the latter medium in a mixing means (5), whereupon the mixture is conducted through a reaction vessel (7), the bleached material is separated from the bleaching liquor and possibly present residual ozone is destroyed.

2. A process according to claim 1, characterized in that the ozone solution (strong water) is produced in an absorption column (2) in which an aqueous medium is treated under pressure with an ozonic gas, wherein a gas containing at least 100 g O₃/Nm³ oxygen is used as said ozonic gas, the ozonic solution and the residual oxygen are withdrawn from the column (2) and the residual oxygen is dried and recycled to the production of ozonic gas.

3. A process according to claim 2, characterized in that in the absorption column (2) an overpressure of between 5 and 10 bar, and in the mixing means (5) as well as in the reaction vessel (7) an overpressure of between 2 and 5 bar, are provided, the overpressure in the absorption column (2) being adjusted to be higher than in the mixing means (5) and in the reaction vessel (7).

4. A process according to one or several of claims 1 to 3, characterized in that the process is carried out continuously.

5. A process according to one or several of claims 1 to 4, characterized in that the temperature during the reaction is maintained at below 60°C, preferably at between 25 and 40°C.

6. A process according to one or several of claims 1 to 5, characterized in that a portion of the bleaching liquor, upon separation of the bleached material, is pretreated with ozone and recycled into the absorption column (2) for the production of strong water.

7. A plant for carrying out the process according to one or several of claims 1 to 6, comprising a means for preparing a pulp suspension (14), at least one bleaching tower (7) as a reaction vessel, a means for producing an ozonic gas (1), filters, pumps and ducts for connecting the plant parts, characterized in that the means for producing ozone (1) is in flow-connection with an absorption column (2) for producing strong water, a mixing means (5) for mixing the pulp suspension with the strong water is provided, said mixing means (5) being connected with said absorption column (2) via a strong water duct (4), and a bleaching tower (7) for receiving said mixture of pulp suspension and strong water is provided, said absorption column (2), said mixing means (5) and said bleaching tower (7) being equipped with means for generating and adjusting an overpressure.

8. A plant according to claim 7, characterized in that the bleaching tower (7) is connected via a discharge duct (10) with a filter (12) for separating the bleached pulp from the bleaching liquor, which filter (12) comprises a bleaching liquor duct (13) for recycling used bleaching liquor into the means for producing said pulp suspension (14).

9. A plant according to claim 8, characterized in that said bleaching liquor duct (13) is in flow-connection with said absorption column (2) via a branch duct (13a) in which a heat exchanger (22) is provided, which heat exchanger (22) also is connected with said strong water duct (4) in order to enable a heat transfer from the bleaching liquor to the strong water.

10. A plant according to one or several of claims 7 to 9, characterized in that the absorption column (2) is connected with a return duct (19) to the ozone generator (1) to recycle non-dissolved oxygen from the absorption column (2) to the ozone generator (1), a drier (3) preferably being provided in said return duct (19).

## Revendications

1. Procédé de blanchiment des matériaux cellulosiques, en particulier de la pâte, au moyen de l'ozone, caractérisé en ce qu'aux matériaux suspendus dans un milieu aqueux est alimentée sous pression une solution de l'ozone dans un milieu aqueux (eau riche) ayant une teneur de 30 à 300 g O₃, de préférence 100 à 150 g O₃, par m³ du milieu aqueux et est mélangée avec le premier milieu dans un moyen de mélange (5), puis le mélange est conduit à travers un réacteur (7), le matériau blanchi est séparé du bain de blanchiment et de l'ozone résiduelle éventuellement présente est détruite.

2. Procédé selon la revendication 1, caractérisé en ce que la solution de l'ozone (eau riche) est produite dans une colonne d'absorption (2) dans laquelle un milieu aqueux est traité sous pression par un gaz ozonique, cependant qu'un gaz contenant au moins de 100 g O₃/Nm³ de l'oxygène est utilisé comme gaz ozonique, la solution de l'ozone et l'oxygène résiduel sont évacués de la colonne (2) et l'oxygène résiduel est séché et récyclé à la production du gaz ozonique.

3. Procédé selon la revendication 2, caractérisé en ce que dans la colonne d'absorption (2) une surpression entre 5 et 10 bar, et dans le moyen de mélange (5) ainsi que dans le réacteur (7) une surpression entre 2 et 5 bar sont maintenues, la surpression dans la colonne d'absorption (2) étant ajustée à être supérieure à celle dans le moyen de mélange (5) et dans le réacteur (7).

4. Procédé selon l'une ou plusieurs des revendications 1 à 3, caractérisé en ce que le procédé est réalisé en continu.

5. Procédé selon l'une ou plusieurs des revendications 1 à 4, caractérisé en ce que la température pendant la réaction est maintenue inférieure à 60°C, de préférence entre 25 et 40°C.

6. Procédé selon l'une ou plusieurs des revendications 1 à 5, caractérisé en ce qu'une part du bain de blanchiment, après la séparation du matériau blanchi, est traitée avec de l'ozone et est récyclée à la colonne d'absorption (2) pour produire de l'eau riche.

7. Installation pour la mise en oeuvre du procédé selon l'une ou plusieurs des revendications 1 à 6, comportant un moyen de production d'une suspension de pâte (14), au moins une tour de blanchiment (7) en tant que réacteur, un moyen de production d'un gaz ozonique (1), des filtres, des pompes, et des conduits de connection des éléments d'installation, caractérisée en ce que le moyen de production de l'ozone (1) est relié au point de vue conduite à une colonne d'absorption (2) pour produire de l'eau riche, un moyen de mélange (5) est prévu pour mélanger la suspension de pâte avec l'eau riche, ledit moyen de mélange (5) étant relié à la colonne d'absorption (2) par un conduit d'eau riche (4), et une tour de blanchiment (7) est prévue à reçevoir ledit mélange de suspension de pâte et de l'eau riche, la colonne d'absorption (2), le moyen de mélange (5) et la tour de blanchiment (7) étant équipés de moyens à générer et ajuster une surpression.

8. Installation selon la revendication 7, caractérisée en ce que la tour de blanchiment (7) est reliée par un conduit d'évacuation (10) à un filtre (12) pour séparer la pâte blanchie du bain de blanchiment, ledit filtre (12) comprenant un conduit de bain de blanchiment (13) pour recycler au moyen de production de solution de pâte (14) du bain de blanchiment usé.

9. Installation selon la revendication 8, caractérisée en ce que le conduit de bain de blanchiment (13) est relié au point de vue conduite à la colonne d'absorption (2) par un branchement (13a) dans lequel il y a prévu un échangeur de chaleur (22) qui est connecté également au conduit d'eau riche (4) en vue d'effectuer le transfer de chaleur du bain de blanchiment à l'eau riche.

10. Installation selon l'une ou plusieurs des revendications 7 à 9, caractérisée en ce que la colonne d'absorption (2) est relié au générateur d'ozone (1) par un conduit de rétour (19) pour recycler de l'oxygène non solué de la colonne d'absorption (2) au générateur de l'ozone (1), un sécheur (3) étant de préférence prévu dans le conduit de retour (19).
